# EUROPÄISCHE PATENTSCHRIFT

(11) **EP 3 303 962 B1**
(45) Veröffentlichungstag und Bekanntmachung des Hinweises auf die Patenterteilung: **26.02.2020**
(21) Anmeldenummer: 16724615.6
(22) Anmeldetag: 17.05.2016
(51) Int. Cl.: F27B 9/34, F27D 1/00, F27D 1/02

(54) **HÄNGESTEIN FÜR EINE HÄNGEDECKE EINES TUNNELOFENS, HÄNGEDECKE MIT DERARTIGEN HÄNGESTEINEN UND AUFLIEGERSTEINEN SOWIE TUNNELOFEN MIT EINER DERARTIGEN HÄNGEDECKE UND VERWENDUNG EINES FEUERFESTEN STEINS**
SUSPENDED BRICK FOR A SUSPENDED ROOF OF A TUNNEL FURNACE, SUSPENDED ROOF HAVING SUCH SUSPENDED BRICKS AND RESTING BRICKS, TUNNEL FURNACE HAVING SUCH A SUSPENDED ROOF, AND USE OF A FIREPROOF BRICK
PIERRE DE BOUTISSE DESTINÉE À LA VOÛTE SUSPENDUE D'UN FOUR TUNNEL, VOÛTE SUSPENDUE POURVUE DE TELLES PIERRES DE BOUTISSE ET PIERRES DE SOUTIEN, AINSI QUE FOUR TUNNEL POURVU D'UNE TELLE VOÛTE SUSPENDUE, ET UTILISATION D'UNE PIERRE RÉFRACTAIRE

(30) Priorität: 29.05.2015 DE 102015006995
(43) Veröffentlichungstag der Anmeldung: 11.04.2018
(73) Patentinhaber: Refratechnik Holding GmbH & Co. KG, 85737 Ismaning (DE)
(72) Erfinder: SCHUHMACHER, Uwe, 68789 St. Leon-Rot (DE); BÖKE, Jörn, 31787 Hameln (DE); KIZIO, Rolf-Dieter, 37130 Gleichen - Rittmarshausen (DE)
(74) Vertreter: Patent- und Rechtsanwälte Dr. Solf & Zapf
(86) Internationale Anmeldenummer: PCT/EP2016/061012
(87) Internationale Veröffentlichungsnummer: WO 2016/192981

(56) Entgegenhaltungen:
- DE-A1- 3 209 415
- DE-B1- 2 325 529
- DE-C- 967 896

## Beschreibung

Die vorliegende Erfindung betrifft einen Hängestein für eine Hängedecke eines Tunnelofens für die grobkeramische, Industrie, insbesondere für Ziegeleien, eine Hängedecke mit derartigen Hängesteinen und mit Aufliegersteinen sowie einen Tunnelofen mit einer derartigen Hängedecke und die Verwendung eines feuerfesten Steins.

Aus der DE 1 925 953 ist beispielsweise ein Tunnelofen zum Brennen von Keramikkörpern bekannt, der aus einem feststehenden tunnelartigen Ofenschacht und mehreren Ofenwagen besteht, welche durch den Ofenschacht auf Schienen durchbewegt werden. Der Ofenschacht weist zwei Seitenwände sowie eine flache Hängedecke auf. Die Hängedecke weist mehrere Hängesteine auf, welche mittels Aufhängeklammern jeweils an einem Deckenträger befestigt sind, der sich von der einen zur anderen Seitenwand erstreckt. Die Hängesteine bestehen dabei jeweils aus zwei miteinander vermauerten Formziegeln. Die Seitenwände weisen an ihrem oberen Ende jeweils einen Verbindungsbalken auf, auf dem die Deckenträger aufliegen. Die Verbindungsbalken sind aus Ziegelsplitt oder Schamotte mit Hochofen- oder Tonerdeschmelzzement gefertigt.

Bekannt sind außerdem Tunnelöfen der Firma Hans Lingl Anlagenbau und Verfahrenstechnik GmbH & Co. KG. Diese Tunnelöfen für die grobkeramische Industrie weisen eine flache Hängedecke mit Hängesteinen und Aufliegersteinen aus Hartschamotte auf.

Problematisch bei den bekannten Tunnelöfen ist der Verschleiß der Hängedecken, insbesondere der Hängesteine und der Aufliegersteine, aufgrund von Alkaliangriff. Schamottesteine bestehen üblicherweise aus Korund, Mullit, Cristobalit etc. und amorphen Phasen. Kritisch ist die Entstehung von Feldspatvertretern (wie Leucit, Casilit etc.) und Natriumsalzen, welche in SiO₂-untersättigter, alkalireicher Schmelze entstehen können. Da die Feldspatvertreter ein größeres Volumen einnehmen als Mullit führt dies letztendlich zu Rissen und Abplatzungen ("Alkali-Bursting").

Insbesondere in Gebieten des sogenannten "Alkaligürtels" (z.B. Spanien, Nordafrika, Naher Osten bis Saudi Arabien, Irak, Iran), werden Tone mit erhöhten Alkalianteilen zur Herstellung von Ziegeln eingesetzt. Der Verschleiß der Hängesteine ist dabei nicht ungefährlich, da er dazu führen kann, dass einerseits die Hängesteine auseinanderbrechen und zumindest teilweise herunterfallen und andererseits auf den Hängesteinen aufliegende Steine ebenfalls herunterfallen. Der Verschleiß der Aufliegersteine wiederum führt feuerraumseitig zu einem konstanten, schichtweisen Abtrag der Hängedecke. Aus diesem Grund müssen die bekannten Tunnelöfen häufig gewartet und instandgesetzt werden.

Die DE 23 25 529 B1 befasst sich mit einer Hängedecke für Industrieöfen, insbesondere Tunnelöfen. Zudem offenbart die DE 23 25 529 B1, dass die Hängesteine aus feuerfestem Material bestehen können.

Die DE 32 09 415 A1 offenbart einen Tunnelofen mit Hängeelementen zur Wärmebehandlung von Gut. Die Hängeelemente können aus mineralischem und keramischem Material bestehen. Zudem offenbart die DE 32 09 415 A1, dass Gewölbeelemente und Puffer des Tunnelofens aus Schamotte bestehen.

Die DE 967 896 C1 befasst sich ganz allgemein mit einer Hängedecke für Feuerungen oder Industrieöfen, wobei die Hängedecke aus mittelbar und unmittelbar aufgehängten Steinen bestehen kann. Die Steine können aus beliebigen, feuerfesten Materialien hergestellt werden, z.B. Schamotte, Tonerdesteine, Silika, Magnesit, Chrommagnesit, Dolomit usw..

Aufgabe der vorliegenden Erfindung ist die Bereitstellung eines Hängesteins für eine Hängedecke eines Tunnelofens für die grobkeramische, Industrie, welcher eine höhere Standzeit des Tunnelofens gewährleistet.

Weitere Aufgaben sind die Bereitstellung einer Hängedecke mit derartigen Hängesteinen und mit Aufliegersteinen und die Bereitstellung eines Tunnelofens mit einer derartigen Hängedecke.

Diese Aufgaben werden durch einen Hängestein mit den Merkmalen von Anspruch 1, eine Hängedecke mit den Merkmalen von Anspruch 4 und einen Tunnelofen mit den Merkmalen von Anspruch 12 gelöst. Vorteilhafte Weiterbildungen der Erfindung sind in den sich anschließenden Unteransprüchen gekennzeichnet.

Im Folgenden wird die Erfindung anhand einer Zeichnung beispielhaft näher erläutert. Es zeigen:
- Figur 1:: Schematisch eine perspektivische Ansicht eines Teilabschnitts eines Ofentunnels eines erfindungsgemäßen Tunnelofens ohne Ofenwägen
- Figur 2:: Schematisch einen Vertikalschnitt eines erfindungsgemäßen Hängesteines
- Figur 3:: Schematisch einen zu einer Tunnelbreitenrichtung senkrechten Vertikalschnitt zweier Hängesteine mit Aufliegerstein und Isolationsschicht
- Figur 4:: Schematisch einen zu einer Tunnellängsrichtung senkrechten Vertikalschnitt durch einen Teil der erfindungsgemäßen Hängedecke ohne Aufhängeklammern und Deckenträger
- Figur 5:: Schematisch eine perspektivische Ansicht eines Teilabschnitts eines Ofentunnels eines erfindungsgemäßen Tunnelofens ohne Ofenwägen und ohne Tunnelseitenwände mit Aufliegersteinen gemäß einer weiteren Ausführungsform

Der erfindungsgemäße Tunnelofen 1 weist einen Ofentunnel 2 sowie mehrere Ofenwägen (nicht dargestellt) zum Transport des Brenngutes, insbesondere der Ziegel, durch den Ofentunnel 2 auf.

Der Ofentunnel 2 weist zwei Tunnelseitenwände 3, eine Tunnelfundamentplatte sowie die erfindungsgemäße Hängedecke 5 auf. Auf der Tunnelfundamentplatte sind in an sich bekannter Weise Schienen angeordnet, auf denen Ofenwägen (nicht dargestellt) mit darauf angeordnetem Brenngut durch den Ofentunnel 2 durchfahren.

Die beiden Tunnelseitenwände 3, die Oberseite der Ofenwägen sowie die Hängedecke 5 begrenzen einen Brennkanal 6. Der Ofentunnel 2 weist zudem eine horizontale Tunnellängsrichtung 7a, eine dazu senkrechte, horizontale Tunnelbreitenrichtung 7b sowie eine vertikale Tunnelhöhenrichtung 7c auf.

Die beiden, vorzugsweise vertikalen, Tunnelseitenwände 3 sind in Tunnelbreitenrichtung 7b voneinander beabstandet angeordnet. Zudem weisen die beiden Tunnelseitenwände 3 jeweils eine Wandaußenseite 3a, eine Wandinnenseite 3b sowie eine obere, vorzugsweise horizontale, Wandstirnfläche bzw. Wandoberkante 3c auf.

Die erfindungsgemäße Hängedecke 5 weist mehrere Deckenträger 8, mehrere erfindungsgemäße Hängesteine 9, Aufhängeklammern 10 zum Aufhängen der Hängesteine 9 an den Deckenträgern 8, auf den Hängesteinen 9 aufliegende Aufliegersteine bzw. Zwischensteine 11 sowie mehrere auf den Aufliegersteinen bzw. Zwischensteinen 11 angeordnete Isolationsschichten 12 auf.

Die länglichen Deckenträger 8 erstrecken sich jeweils parallel zur Tunnelbreitenrichtung 7b von der einen Seitenwand 3 zur anderen Seitenwand 3. Sie überspannen also den Brennkanal 6 in Tunnelbreitenrichtung 7b. Dabei liegen sie vorzugsweise auf den Wandstirnflächen 3c auf. Zudem sind die Deckenträger 8 in Tunnellängsrichtung 7a gesehen nebeneinander angeordnet. Alternativ dazu können die Deckenträger 8 z.B. auch auf einer von den Seitenwänden 3 unabhängigen Stahlkonstruktion angeordnet sein.

Vorzugsweise handelt es sich bei den Deckenträgern 8 jeweils um Doppel-T-Träger bzw. I-Träger. In diesem Fall weisen die Deckenträger 8 vorzugsweise jeweils eine mittige, vertikale Stegwandung 13 sowie einen oberen und einen unteren, plattenförmigen Flansch 14; 15 auf. Die beiden Flansche 14; 15 weisen jeweils eine dem anderen Flansch 14;15 zugewandte Flanschinnenseite 14a;15a sowie eine dem anderen Flansch 14;15 abgewandte Flanschaußenseite 14b;15b auf. Mit der Flanschaußenseite 15b liegen die unteren Flansche 15 auf der Wandstirnfläche 3c bzw. der Stahlkonstruktion auf. Die Deckenträger 8, insbesondere die Doppel-T-Träger bzw. I-Träger, bestehen bevorzugt aus Stahl.

Im Rahmen der Erfindung wurde nun herausgefunden, dass es besonders vorteilhaft ist, wenn die gebrannten Hängesteine 9 und die Aufliegersteine 11 jeweils aus bestimmtem basischem feuerfestem Material mit direkter keramischer Bindung bestehen.

Feuerfeste Erzeugnisse sind gemäß DIN 51060:2000-06 nichtmetallische, keramische Werkstoffe, die eine Feuerfestigkeit, d.h. einen Kegelfallpunkt (-temperatur) von ≥ 1500°C haben. Gemäß DIN EN ISO 10081:2005-05 wird basierend auf dem chemischen Reaktionsverhalten zwischen nicht basischen und basischen feuerfesten Erzeugnissen unterschieden. Die Erzeugnisgruppe der nicht basischen Erzeugnisse umfasst die Werkstoffe der SiO₂-Al₂O₃-Reihe und andere nach ihrem chemischen Reaktionsverhalten nicht näher eingruppierbare Werkstoffe wie SiC- und Kohlenstoff-Produkte. Die hoch SiO₂-haltigen Werkstoffe werden als sauer bezeichnet. Wesentliches Merkmal der meisten basischen Erzeugnisse ist es, dass die Summe der Oxide MgO und CaO überwiegt. Außerdem werden Chromit-, Picrochromit-, Spinell- und Forsteritsteine zu den basischen Erzeugnissen gerechnet, obwohl sie nahezu neutral sind. Erfindungsgemäß handelt es sich bei den Hängesteinen 9 und Aufliegersteinen 11 um Magnesiasteine (M) mindestens der Gruppe M 90 gemäß DIN EN ISO 10081-2:2005-05 oder Magnesia-Chromitsteine (MCr) mindestens der Gruppe MCr 70 gemäß DIN EN ISO 10081-2:2005-05 oder Magnesia-Zirconiasteine (MZ) gemäß DIN EN ISO 10081-2:2005-05. Dabei bestehen die Hängesteine 9 und Aufliegersteine 11 vorzugsweise alle aus demselben Material. Sie können aber auch aus unterschiedlichem Material bestehen.

Die erfindungsgemäßen Hängesteine 9 werden in an sich bekannter Weise hergestellt aus einem Versatz, welcher ein basisches Rohstoffgemenge und ein temporäres Bindemittel, vorzugsweise Ligninsulfonat oder organische Säuren, wie z. B. Apfel- oder Zitronensäure, oder Stärke oder Gemische aus den vorgenannten Bindemitteln, enthält. Der Versatz enthält erfindungsgemäß Bindetonanteile (bezogen auf die Trockenmasse des Versatzes) < 5 M.%, bevorzugt < 1,5 M.%, besonders bevorzugt keinen Bindeton. Der Versatz wird unter hohem Druck verpresst. Während des Brandes verflüchtigt sich das Bindemittel und es bildet sich die direkte keramische Bindung.

Im Folgenden wird nun auf den konstruktiven Aufbau der Hängesteine 9 und der Aufliegersteine 11 näher eingegangen:
Die Hängesteine 9 weisen, insbesondere bezogen auf ihren Einbauzustand, jeweils eine erste Steinbreitenrichtung 9a, eine dazu senkrechte zweite Steinbreitenrichtung 9b sowie eine zur ersten und zweiten Steinbreitenrichtung 9a;b senkrechte Steinhöhenrichtung 9c auf.

Zudem weisen die Hängesteine 9 jeweils vier einander paarweise gegenüberliegende, erste und zweite Steinseitenflächen 16a;b und zwei Steinstirnflächen 16c auf. Dabei liegen sich die beiden ersten Steinseitenflächen 16a in die erste Steinbreitenrichtung 9a gegenüber und die zweiten Steinseitenflächen 16b liegen sich in die zweite Steinbreitenrichtung 9b gegenüber. Die Steinstirnflächen 16c liegen sich in Steinhöhenrichtung 9c gegenüber.

Die Hängesteine 9 sind vorzugsweise in Form von Doppel-T-Trägern bzw. I-Trägern ausgebildet (Fig. 1-3). Bzw. die Hängesteine 9 weisen in einem zur zweiten Steinbreitenrichtung 9b senkrechten Schnitt (Fig. 2, 3) die Form eines Doppel-T's bzw. I's auf. Infolgedessen weisen die Hängesteine 9 jeweils einen, insbesondere quaderförmigen, Mittelsteg bzw. Mittelbalken 17 auf, an dessen einem Balkenende sich zwei, insbesondere quaderförmige, Aufhängeleisten 18 anschließen und an dessen anderem Balkenende sich zwei, insbesondere quaderförmige, Auflagerleisten 19 anschließen. Der Mittelbalken 17 und die Leisten 18;19 sind einstückig ausgebildet. Somit sind die erfindungsgemäßen Hängesteine 9 monolithisch bzw. einstückig ausgebildet.

Die Mittelbalken 17 sind insbesondere quaderförmig ausgebildet und weisen vier einander paarweise gegenüberliegende erste und zweite, jeweils vorzugsweise ebenflächige, Balkenseitenflächen 17a;b und zwei Balkenstirnflächen 17c auf. Dabei liegen sich die ersten Balkenseitenflächen 17a in die erste Steinbreitenrichtung 9a gegenüber und die zweiten Balkenseitenflächen 17b liegen sich in die zweite Steinbreitenrichtung 9b gegenüber. Die Balkenstirnflächen 17c liegen sich in Steinhöhenrichtung 9c gegenüber und sind vorzugsweise senkrecht zur Steinhöhenrichtung 9c.

Die Aufhängeleisten 18 und die Auflagerleisten 19 sind ebenfalls vorzugsweise jeweils quaderförmig ausgebildet. Die beiden Aufhängeleisten 18 und die beiden Auflagerleisten 19 schließen sich jeweils an eine der beiden zweiten Balkenseitenflächen 17b an und stehen von dieser ab. Zudem liegen sich die beiden Aufhängeleisten 18 in die zweite Steinbreitenrichtung 9b gegenüber. Und die beiden Auflagerleisten 19 liegen sich ebenfalls in die zweite Steinbreitenrichtung 9b gegenüber. Die beiden Aufhängeleisten 18 bzw. die beiden Auflagerleisten 19 stehen somit jeweils in entgegengesetzte Richtungen von dem Mittelbalken 17 ab. Dabei liegt jeweils eine Aufhängeleiste 18 einer Auflagerleiste 19 in Steinhöhenrichtung 9c gegenüber.

Die beiden Aufhängeleisten 18 und die Auflagerleisten 19 weisen jeweils eine Leisteninnenfläche 18a;19a eine dieser gegenüberliegende Leistenaußenfläche 18b;19b sowie eine Leistenseitenfläche 18c;19c und zwei Leistenstirnflächen 18d;19d auf. Die Leisteninnenflächen 18a;19a sind einander zugewandt. Die Leistenaußenflächen 18b;19b schließen vorzugsweise bündig mit der jeweiligen Balkenstirnfläche 17c ab und bilden die ebenflächige Steinstirnfläche 16c. Die Leistenstirnflächen 18d;19d schließen jeweils vorzugsweise bündig mit der jeweiligen ersten Balkenseitenfläche 17a ab, so dass die ersten Steinseitenflächen 16a durchgehend ebenflächig ausgebildet sind. Die zweiten Steinseitenflächen 16b weisen dagegen einen gestuften Verlauf auf.

Wie bereits erläutert weist die Hängedecke 5 zudem die Aufhängeklammern 10 zum Aufhängen der Hängesteine 9 an den Deckenträgern 8 auf. Die Aufhängeklammern 10 weisen in an sich bekannter Weise jeweils zwei U-förmige Klammerschenkel 20 auf, welche mittels eines Klammerverbindungssteges 21 miteinander verbunden sind. Die Klammerschenkel 20 weisen jeweils zwei abgebogene Schenkelenden 20a;b auf. Die Aufhängeklammern 10 bestehen vorzugsweise aus Stahl, bevorzugt St 37 oder höherwertigem Stahl.

Zudem weist die Hängedecke 5, wie ebenfalls bereits erläutert, mehrere erfindungsgemäße gebrannte Aufliegersteine 11 zur Aufnahme der Isolationsschicht 12 auf. Die Aufliegersteine 11 sind gemäß einer ersten Ausführungsform (Fig. 1, 3,4) plattenförmig und quaderförmig ausgebildet und weisen zwei sich vertikal gegenüberliegende Plattenbreitseiten 11a;b sowie vier, vorzugsweise zu den Plattenbreitseiten 11a;b senkrechte, Plattenkantenflächen 11c;d auf.

Gemäß einer weiteren Ausführungsform (Fig. 5) sind die zweiten Plattenkantenflächen 11d der Aufliegersteine 11 gestuft ausgebildet. Sie verjüngen sich von der zweiten Plattenbreitseite 11b zur ersten Plattenbreitseite 11a hin. In einem Querschnitt parallel zu den ersten Plattenkantenflächen 11c sind die Aufliegersteine 11 aufgrund dessen T-förmig ausgebildet. Die zweiten Plattenkantenflächen 11d weisen somit jeweils einen Stufenabsatz 4 mit einer ersten, zu den Plattenbreitseiten 11a;b parallelen, Stufenfläche 4a und einer zweiten, zu den Plattenbreitseiten 11a;b senkrechten Stufenfläche 4b auf. Die zweite Stufenfläche 4b schließt sich an die erste Plattenbreitseite 11a an.

Im Folgenden werden nun der Zusammenbau der erfindungsgemäßen Hängedecke 5 und der Aufbau der Isolationsschicht 12 näher erläutert:
Die Aufhängeklammern 10 sind jeweils mit ihren oberen Schenkelenden 20a in die Deckenträger 8, insbesondere die unteren Flansche 15, eingehängt. Zudem sind die Hängesteine 9 mit ihren beiden Aufhängeleisten 18 jeweils in die Aufhängeklammern 10 eingehängt. Die unteren Schenkelenden 20b der Klammerschenkel 20 liegen an den Leisteninnenflächen 18a der Aufhängeleisten 18 an.

Die Hängesteine 9 hängen also von den Aufhängeklammern 10 herunter bzw. sind an diesen aufgehängt. Dabei liegen vorzugsweise die in Tunnelbreitenrichtung 7b zueinander benachbarten Hängesteine 9 eines Deckenträgers 8 mit ihren ersten Steinseitenflächen 16a aneinander an. Die in Tunnelbreitenrichtung 7b zueinander benachbarten Hängesteine 9, welche an demselben Deckenträger 8 aufgehängt sind, bilden eine sich in Tunnelbreitenrichtung 7b erstreckende, horizontale Hängesteinreihe 22. Zwischen einzelnen in Tunnelbreitenrichtung 7b zueinander benachbarten Hängesteinen 9 ist vorzugsweise eine Dehnfuge vorhanden, welche mit keramischen Fasern ausgefüllt ist.

Die einzelnen horizontalen Hängesteinreihen 22 sind in Tunnellängsrichtung 7a zueinander benachbart. Die Auflagerleisten 19 der Hängesteine 9 der zueinander benachbarten Hängesteinreihen 22 sind dabei einander zugewandt. Bzw. die zweiten Steinseitenflächen 16b der Hängesteine 9 der zueinander benachbarten Hängesteinreihen 22 sind einander zugewandt.

Zwischen zwei in Tunnellängsrichtung 7a zueinander benachbarten Hängesteinreihen 22 sind die Aufliegersteine 11 eingelegt. Die Aufliegersteine 11 liegen jeweils auf den Leisteninnenflächen 19a der Auflagerleisten 19 auf. Die Aufliegersteine 11 der ersten Ausführungsform liegen mit ihrer ersten Plattenbreitseite 11a auf den Leisteninnenflächen 19a auf. Die Aufliegersteine 11 der zweiten Ausführungsform liegen mit den beiden ersten Stufenflächen 4a auf den Leisteninnenflächen 19a auf. Zudem sind die zweiten Stufenflächen 4b benachbart zu den Leistenseitenflächen 19c angeordnet und die ersten Plattenbreitseiten 11a schließen vorzugsweise bündig mit den Leistenaußenflächen 19b ab.

Die Aufliegersteine 11 sind vorzugsweise nicht mit den Hängesteinen 9 vermörtelt oder verklebt. Sie sind in Tunnelbreitenrichtung 7b nebeneinander angeordnet und stoßen vorzugsweise mit ihren ersten Plattenkantenflächen 11c aneinander. Die Aufliegersteine 11 bilden somit mehrere, insbesondere durchgehende, sich in Tunnelbreitenrichtung 7b erstreckende, horizontale Aufliegersteinreihen 23, wobei jeweils eine Aufliegersteinreihe 23 zwischen zwei Hängesteinreihen 22 angeordnet ist. Zwischen einzelnen in Tunnelbreitenrichtung 7b zueinander benachbarten horizontalen Aufliegersteinen 11 ist vorzugsweise ebenfalls eine Dehnfuge vorhanden, welche mit keramischen Fasern ausgefüllt ist.

Dabei sind die Aufliegersteine 11 vorzugsweise so angeordnet, dass ein Aufliegerstein 11 jeweils auf zumindest zwei Hängesteinen 9 einer Hängesteinreihe 22 aufliegt. Dadurch wird verhindert, dass ein Aufliegerstein 11 herunter fällt, sollte eine Auflagerleiste 19 abbrechen.

Vorzugsweise ist sowohl zwischen den Leisteninnenflächen 19a der Auflagerleisten 19 und der ersten bzw. unteren Plattenbreitseite 11a oder der ersten Stufenfläche 4a der Aufliegersteine 11 als auch zwischen den zweiten Plattenkantenflächen 11d der Aufliegersteine 11 und den zweiten Balkenseitenflächen 17b jeweils eine Faserpapierschicht 24;25 vorhanden. Die verformbaren Faserpapierschichten 24;25 dienen dazu, das Dehnen und Schwinden der Hängesteine 9 und der Aufliegersteine 11 aufgrund wechselnder Temperaturbelastungen zu ermöglichen und auszugleichen. Sie bestehen jeweils aus mehreren in Tunnelbreitenrichtung 7b zueinander benachbart angeordneten und aneinander liegenden einzelnen Faserpapieren 26;27. Die Faserpapiere 26 der ersten Faserpapierschicht 24 bestehen dabei vorzugsweise aus keramischen Fasern. Und die Faserpapiere 27 der zweiten Faserpapierschicht 25 bestehen dabei vorzugsweise ebenfalls aus keramischen Fasern.

Im Rahmen der Erfindung liegt es dabei selbstverständlich auch, dass lediglich eine Faserpapierschicht vorhanden ist, welche sowohl zwischen den Leisteninnenflächen 19a und der unteren Plattenbreitseite 11a der Aufliegersteine 11 als auch zwischen den zweiten Plattenkantenflächen 11d und den zweiten Balkenseitenflächen 17b angeordnet ist und durch umgeknickte Faserpapiere gebildet wird (nicht dargestellt).

Wie bereits erläutert, liegt auf den Aufliegersteinreihen 23 jeweils eine Isolationsschicht 12 auf. Die Isolationsschicht 12 weist vorzugsweise eine Lage 28 aus plattenförmigen Feuerfeststeinen 29 aus feuerfestem Material, eine erste, zweite und dritte Wärmedämmschicht 30;31;32, eine zwischen der zweiten und dritten Wärmedämmschicht 31;32 angeordnete Stahlfolienschicht 33 und eine Lage 34 aus Sperrplatten 35 auf. Die einzelnen Lagen bzw. Schichten 28;30-34 der Isolationsschicht 12 sind wiederum vorzugsweise miteinander bzw. mit den Aufliegersteinen 11 nicht vermörtelt oder verklebt.

Die Feuerfeststeine 29 liegen, insbesondere direkt, auf den Aufliegersteinen 11 auf. Sie sind in Tunnelbreitenrichtung 7b und gegebenenfalls in Tunnellängsrichtung 7a nebeneinander angeordnet. Zudem bestehen sie vorzugsweise aus basischem feuerfestem Material mit direkter keramischer Bindung gemäß DIN EN ISO 10081:2005-05 oder aus Tonerde oder Schamotte. Zwischen Plattenkantenflächen 29c der Feuerfeststeine 29 und den zweiten Balkenseitenflächen 17b ist vorzugsweise ebenfalls die zweite Faserpapierschicht 26 vorhanden. Die Feuerfeststeine 29 können eine geringere Feuerfestigkeit aufweisen als die feuerraumseitig bzw. ofenkanalseitig angeordneten Aufliegersteine 11. Sie dienen als erste Sperrschicht zur Vermeidung des Eindringens von Alkalidämpfen.

Auf der Lage 28 aus Feuerfeststeinen 29 ist, vorzugsweise direkt, die erste Wärmedämmschicht 30 angeordnet. Diese besteht aus in Tunnelbreitenrichtung 7b und gegebenenfalls in Tunnellängsrichtung 7a nebeneinander angeordneten Isolierwollmatten 36 aus Isolierwolle. Bei der Isolierwolle handelt es sich vorzugsweise um keramische Hochtemperaturwolle gemäß DIN EN 1094-1:2008-09.

Auf der ersten Wärmedämmschicht 30 ist, insbesondere direkt, die zweite Wärmedämmschicht 31 angeordnet. Diese besteht ebenfalls aus in Tunnelbreitenrichtung 7b und gegebenenfalls in Tunnellängsrichtung 7a nebeneinander angeordneten Isolierwollmatten 37 aus Isolierwolle. Bei der Isolierwolle handelt es sich vorzugsweise ebenfalls um keramische Hochtemperaturwolle DIN EN 1094-1:2008-09. Die Isolierwolle der zweiten Wärmedämmschicht 31 kann eine geringere Feuerfestigkeit als die Isolierwolle der ersten Wärmedämmschicht 30 aufweisen.

Auf der zweiten Wärmedämmschicht 31 ist, vorzugsweise direkt, die Stahlfolienschicht 33 angeordnet. Diese besteht aus in Tunnelbreitenrichtung 7b und gegebenenfalls in Tunnellängsrichtung 7a nebeneinander angeordneten Stahlfolien 38. Die Stahlfolienschicht 33 dient zur Gasabdichtung. Die einzelnen Stahlfolien 38 weisen jeweils vorzugsweise eine Dicke von 0,05 bis 1 mm auf. Zudem sind die aneinander anschließenden Stahlfolien 38 so angeordnet, dass sie sich gegenseitig bereichsweise überlappen, um eine sichere Gasabdichtung des Ofenkanals 6 zu gewährleisten. Die Stahlfolien 38 können zur noch besseren Abdichtung auch miteinander mittels eines keramischen Klebers verklebt sein.

Auf der Stahlfolienschicht 33 ist, vorzugsweise direkt, die dritte Wärmedämmschicht 32 angeordnet. Diese besteht ebenfalls aus in Tunnelbreitenrichtung 7b und gegebenenfalls in Tunnellängsrichtung 7a nebeneinander angeordneten Isolierwollmatten 39 aus Isolierwolle. Bei der Isolierwolle handelt es sich vorzugsweise um Mineralwolle. Die Isolierwolle der Isolierwollmatten 39 muss aufgrund der geringen Temperaturbelastung nicht feuerfest sein. Die Isolierwolle der dritten Wärmedämmschicht 32 weist also vorzugsweise eine geringere Feuerfestigkeit als die Isolierwolle der zweiten Wärmedämmschicht 31 auf. Die dritte Wärmedämmschicht 32 dient zum einen zur Wärmedämmung und zum anderen zum Beschweren der Stahlfolienschicht 33, damit diese sich nicht wellen kann.

Auf der dritten Wärmedämmschicht 32 ist, vorzugsweise direkt, die Lage 34 aus Sperrplatten 35 angeordnet. Die Sperrplatten 35 sind in Tunnelbreitenrichtung 7b und gegebenenfalls in Tunnellängsrichtung 7a nebeneinander angeordnet. Die Sperrplatten 35 müssen keine hohe Feuerfestigkeit aufweisen. Sie bestehen beispielsweise aus Beton oder Schamotte. Sie dienen lediglich zum Schutz der Isolierwolle der dritten Wärmedämmschicht 32. Sie sollen insbesondere verhindern, dass die Isolierwolle der dritten Wärmedämmschicht 32 durch über diese hinweg strömende Kühlluft mitgerissen wird. Die Sperrplatten 35 weisen vorzugsweise eine Dicke von 10 bis 25 mm auf.

Vorteil des erfindungsgemäßen Tunnelofens 1 ist, dass die erfindungsgemäßen basischen Hängesteine 9 und die erfindungsgemäßen Aufliegersteine 11 eine deutlich höhere Alkaliresistenz aufweisen als die vorbekannten gebrannten Hängesteine aus Schamotte. Dadurch wird die Ofenlaufzeit erheblich verlängert bei gleichzeitiger Reduzierung der Wartungs- und Instandhaltungskosten. Insbesondere handelt es sich bei der erfindungsgemäßen Hängedecke 5 nicht mehr um eine "Verschleißdecke", die pro Jahr eine ca. 1cm dicke Materialschicht verliert. Die erhöhte Alkaliresistenz resultiert insbesondere aus den eingesetzten basischen Rohstoffen.

Die Verwendung der basischen Hängesteine 9 und Aufliegersteine 11 lag dabei nicht ohne weiteres auf der Hand, da sie in der Herstellung zunächst einmal teurer sind als saure Steine aus Schamotte. Zudem weisen die basischen Hängesteine 9 eine höhere Wärmeleitfähigkeit auf, was ebenfalls nachteilig ist und durch Anpassung der Konstruktion der Hängedecke 5 durch Anpassung der Isolierung ausgeglichen werden muss. Zudem ist die Variation der Steinform der direkt keramisch gebundenen, basischen Hängesteine 9 aufgrund der geringen Plastizität der Pressmasse nicht so groß wie bei den vorbekannten Steinen. Sie weisen außerdem eine geringere Elastizität auf.

Der Aufbau der Isolationsschichten 12 aus den Isolierwollmatten ist deshalb vorteilhaft, da diese eine sehr gute Isolierung bei geringem Gewicht gewährleisten. Außerdem ist eine Verlegung in Trockenbauweise möglich. Und es ist ein schnelles Aufheizen möglich, das diese kein Wasser enthalten.

Im Rahmen der Erfindung liegt es auch, dass die erfindungsgemäße Hängedecke 5 nicht als Flachdecke ausgebildet ist, auch wenn dies bevorzugt ist. Die Hängedecke 5 kann z.B. auch als Gewölbedecke mit gewölbeartigen Aufliegersteinen ausgebildet sein.

Die Aufliegersteine 11 können auch in an sich bekannter Weise von der einen zur anderen Plattenbreitseite 11a;b durchgehende halbkreisförmige Aussparungen 40 für den Anschluss von Brennerrohren 41 aufweisen (Fig. 1), wenn es sich um einen deckenbefeuerten Tunnelofen 1 handelt. Zwei zueinander benachbarte halbkreisförmige Aussparungen 40 bilden dann eine kreisförmige Aussparung. Die Brennerrohre 41 durchgreifen die Isolationsschicht 12. Oder die Aufliegersteine 11 können auch in an sich bekannter Weise von der einen zur anderen Plattenbreitseite 11a;b durchgehende kreisförmige Aussparungen für den Anschluss der Brennerrohre 41 aufweisen (nicht dargestellt). Die kreisförmige Aussparungen werden nach dem Brennen durch Bohren eingebracht. Es kann sich aber auch um einen Seitenbrenner-Tunnelofen 1 ohne derartige Brennerrohr-Aussparungen handeln.

Zudem liegen auch andere Transportmittel für das Brenngut als die Ofenwägen im Rahmen der Erfindung.

Des Weiteren liegt auch ein anderer Aufbau der Isolationsschicht 12 im Rahmen der Erfindung. Je nach Dicke der Aufliegersteine 11 und der Temperaturbelastung können z.B. die Feuerfeststeine 29 weggelassen werden. Zudem kann die Anzahl der Wärmedämmschichten 30;31;32 variiert werden. Anstelle aus Isolierwolle können eine oder mehrere Wärmedämmschichten 30;31;32 zudem auch aus Wärmedämmplatten, Feuerleichtsteinen oder Isolierbetonen bestehen, wenn eine ausreichende Trocknung gewährleistet werden kann. Sind Wärmedämmplatten als oberste Wärmedämmschicht vorhanden, können die Sperrplatten 35 entfallen. Des Weiteren können auch Schüttungen eingesetzt werden.

Außerdem können die Aufhängeleisten 18 auch in an sich bekannter Weise von den ersten Balkenseitenflächen 17a abstehen. Die Aufhängeklammern 10 werden dann entsprechend angepasst.

Zudem können die Hängesteine 9 oder Aufliegersteine 11 auch aus miteinander fest verbundenen, insbesondere verklebten, Formteilen bestehen, welche jeweils aus dem basischen Material bestehen.

Des Weiteren ist es besonders vorteilhaft, wenn auch die beiden Seitenwände 3 feuerraumseitig Magnesiasteine oder Magnesia-Chromitsteine oder Magnesia-Zirconiasteine nach DIN EN 10081-2:2005-05 aufweisen. Dies zumindest in einem Teilbereich des Tunnelofens 1, welcher hoch beansprucht ist. Gleiches gilt für die Hängedecke 5. Auch diese kann die erfindungsgemäßen Hängesteine 9 und Aufliegersteine 11 lediglich in einem Teilbereich des Tunnelofens 1 aufweisen je nach Beanspruchung des Tunnelofens 1.

## Patentansprüche

1. Gebrannter Hängestein (9) aus feuerfestem Material mit keramischer Bindung für eine Hängedecke (5) eines Tunnelofens (1) für die grobkeramische Industrie, insbesondere für Ziegeleien, mit Aufnahmeelementen (19) zur Aufnahme eines Aufliegersteins (11) der Hängedecke (5),
**dadurch gekennzeichnet, dass**
der Hängestein (9) ein Magnesiastein mindestens der Gruppe M 90 gemäß DIN EN ISO 10081-2:2005-05 oder ein Magnesia-Chromitstein mindestens der Gruppe MCr 70 gemäß DIN EN ISO 10081-2:2005-05 oder ein Magnesia-Zirconiastein gemäß DIN EN ISO 10081-2:2005-05 ist.

2. Hängestein (9) nach Anspruch 1,
**dadurch gekennzeichnet, dass**
der Hängestein (9) hergestellt ist aus einem Versatz, welcher ein basisches Rohstoffgemenge, ein temporäres Bindemittel und Bindetonanteile < 5 M.%, vorzugsweise < 1,5 M.%, bezogen auf die Trockenmasse des Versatzes, enthält, wobei der Hängestein (9) bevorzugt hergestellt ist aus einem Versatz, welcher keinen Bindeton enthält.

3. Hängestein (9) nach Anspruch 1 oder 2,
**dadurch gekennzeichnet, dass**
der Hängestein (9) in Form eines Doppel-T-Trägers ausgebildet ist und einen, insbesondere quaderförmigen, Mittelbalken (17) sowie zwei, insbesondere quaderförmige, Aufhängeleisten (18) und zwei, insbesondere quaderförmige, Auflagerleisten (19) aufweist, wobei sich die Aufhängeleisten (18) an einem ersten Balkenende des Mittelbalkens (17) an diesen anschließen und von diesem in entgegengesetzte Richtungen abstehen und sich die Auflagerleisten (19) an einem zweiten Balkenende des Mittelbalkens (17) an diesen anschließen und von diesem in entgegengesetzte Richtungen abstehen.

4. Hängedecke (5) für einen Tunnelofen (1) für die grobkeramische Industrie, insbesondere für Ziegeleien, wobei die Hängedecke (5) mehrere Hängesteine (9) aus feuerfestem Material aufweist, die zueinander benachbart unter Bildung von mehreren zueinander benachbarten horizontalen Hängesteinreihen (22) angeordnet sind und wobei die Hängedecke (5) feuerraumseitig mehrere auf den Hängesteinen (9) aufliegende gebrannte Aufliegersteine (11) aus feuerfestem Material aufweist, welche jeweils zwischen zwei Hängesteinreihen (22) unter Bildung jeweils einer horizontalen Aufliegersteinreihe (23) angeordnet sind,
**dadurch gekennzeichnet, dass**
es sich bei den Hängesteinen (9) und den Aufliegersteinen (11) jeweils um Magnesiasteine mindestens der Gruppe M90 gemäß DIN EN ISO 10081-2:2005-05 oder Magnesia-Chromitsteine mindestens der Gruppe MCr 70 gemäß DIN EN ISO 10081-2:2005-05 oder Magnesia-Zirconiasteine gemäß DIN EN ISO 10081-2:2005-05 handelt.

5. Hängedecke (5) nach Anspruch 4,
**dadurch gekennzeichnet, dass**
die Hängesteine (9) die Merkmale von Anspruch 2 oder 3 und/oder die Aufliegersteine (11) die Merkmale des Hängesteins (9) von Anspruch 2 aufweisen.

6. Hängedecke (5) nach Anspruch 4 oder 5,
**dadurch gekennzeichnet, dass**
die Hängedecke (5) mehrere zueinander benachbart angeordnete, balkenförmige Deckenträger (8) aufweist, an denen die Hängesteine (9) zueinander benachbart unter Bildung jeweils einer der Hängesteinreihen (22) aufgehängt sind.

7. Hängedecke (5) nach einem der Ansprüche 4 bis 6,
**dadurch gekennzeichnet, dass**
die Auflagerleisten (19) der Hängesteine (9) zueinander benachbarter Hängesteinreihen (22) einander zugewandt sind, wobei die Aufliegersteine (11) auf den einander zugewandten Auflagerleisten (19) aufliegen, wobei vorzugsweise zwischen den Mittelbalken (17) und den Aufliegersteinen (11) und vorzugsweise zwischen den Auflagerleisten (19) und den Aufliegersteinen (11) jeweils eine Faserpapierschicht (24;25) angeordnet ist.

8. Hängedecke (5) nach einem der Ansprüche 4 bis 7,
**dadurch gekennzeichnet, dass**
die Hängedecke (5) mehrere Isolationsschichten (12) aufweist, wobei jeweils eine Isolationsschicht (12) auf einer Aufliegersteinreihe (23) angeordnet ist,
wobei vorzugsweise die Isolationsschichten (12) jeweils zumindest zwei Wärmedämmschichten (30;31;32) und eine dazwischen angeordnete Stahlfolienschicht (33) zur Gasabdichtung aufweisen.

9. Hängedecke (5) nach Anspruch 8,
**dadurch gekennzeichnet, dass**
die Isolationsschichten (12) ausgehend von der Aufliegersteinreihe (23) jeweils eine Lage (28) aus plattenförmigen Feuerfeststeinen (29) aus feuerfestem Material, eine erste, zweite und dritte Wärmedämmschicht (30;31;32), eine zwischen der zweiten und dritten Wärmedämmschicht (31;32) angeordnete Stahlfolienschicht (33) und eine auf der dritten Wärmedämmschicht (32) angeordnete Lage (34) aus Sperrplatten (35) aufweist, wobei vorzugsweise die einzelnen Lagen und Schichten (28;30-34) der Isolationsschichten (12) miteinander und mit den Aufliegersteinen (11) nicht vermörtelt oder verklebt sind.

10. Hängedecke (5) nach Anspruch 8 oder 9,
**dadurch gekennzeichnet, dass**
die Stahlfolienschicht (33) aus mehreren sich aneinander anschließenden Stahlfolien (38) besteht, wobei vorzugsweise die aneinander anschließenden Stahlfolien (38) so angeordnet sind, dass sie sich gegenseitig bereichsweise überlappen, und wobei die Stahlfolien (38) bevorzugt eine Dicke von 0,05 bis 1,0 mm aufweisen.

11. Hängedecke (5) nach einem der Ansprüche 8 bis 10,
**dadurch gekennzeichnet, dass**
die Wärmedämmschichten (30;31;32) jeweils aus zumindest einer Isolierwollmatte (36;37;39) aus keramischer Isolierwolle bestehen.

12. Tunnelofen (1) für die grobkeramische Industrie, insbesondere für Ziegeleien,
**dadurch gekennzeichnet, dass**
der Tunnelofen (1) eine Hängedecke (5) nach einem der Ansprüche 4 bis 11 aufweist.

13. Tunnelofen (1) nach Anspruch 12,
**dadurch gekennzeichnet, dass**
der Tunnelofen (1) einen Ofentunnel (2) sowie Transportmittel zum Transport von Brenngut durch den Ofentunnel (2) aufweist, wobei der Ofentunnel (2) vorzugsweise zwei Tunnelseitenwände (3), eine Tunnelfundamentplatte sowie die Hängedecke (5) aufweist,
wobei die Tunnelseitenwände (3) vorzugsweise feuerraumseitig Magnesiasteine oder Magnesia-Chromitsteine oder Magnesia-Zirconiasteine gemäß DIN EN ISO 10081-2:2005-05 aufweisen.

14. Verwendung eines feuerfesten Magnesiasteins mindestens der Gruppe M 90 gemäß DIN EN ISO 10081-2:2005-05 oder eines Magnesia-Chromitsteins mindestens der Gruppe MCr 70 gemäß DIN EN ISO 10081-2:2005-05 oder eines Magnesia-Zirconiasteins gemäß DIN EN ISO 10081-2:2005-05 jeweils mit direkter keramischer Bindung als Aufliegerstein (11) einer Hängedecke (5) und/oder als feuerraumseitigen Stein einer Tunnelseitenwand (3) eines Tunnelofens (1) für die grobkeramische Industrie, insbesondere für Ziegeleien.

15. Verwendung nach Anspruch 14,
**dadurch gekennzeichnet, dass**
der Aufliegerstein (11) hergestellt ist aus einem Versatz, welcher ein basisches Rohstoffgemenge, ein temporäres Bindemittel und Bindetonanteile < 5 M.%, vorzugsweise < 1,5 M.%, bezogen auf die Trockenmasse des Versatzes, enthält, wobei der Aufliegerstein (11) bevorzugt hergestellt ist aus einem Versatz, welcher keinen Bindeton enthält.

## Claims

1. A fired suspended brick (9) of refractory material with a ceramic bond for a suspended roof (5) of a tunnel kiln (1) for the coarse-ceramic industry, in particular for brickworks, having receiving elements (19) for receiving a supported brick (11) of the suspended roof (5), **characterized in that** the suspended brick (9) is a magnesia brick at least of the group M 90 according to DIN EN ISO 10081-2:2005-05 or a magnesia-chromite brick at least of the group MCr 70 according to DIN EN ISO 10081-2:2005-05 or a magnesia-zirconia brick according to DIN EN ISO 10081-2:2005-05.

2. A suspended brick (9) according to claim 1, **characterised in that** the suspended brick (9) is manufactured from a batch which contains a basic raw material mixture, a temporary binder and bonding clay proportions < 5 M.%, preferably < 1.5 M.%, related to the dry weight of the batch, wherein the suspended brick (9) is preferably manufactured from a batch which does not contain any bonding clay.

3. A suspended brick (9) according to claim 1 or 2, **characterized in that** the suspended brick (9) is in the form of an I beam and has an, in particular cuboid, centre beam (17) as well as two, in particular cuboid, suspension strips (18) and two, in particular cuboid, support strips (19), wherein the suspension strips (18) adjoin the centre beam (17) at a first beam end thereof and project from the centre beam in opposite directions and the support strips (19) adjoin the centre beam (17) at a second beam end thereof and project from the centre beam in opposite directions.

4. A suspended roof (5) for a tunnel kiln (1) for the coarse-ceramic industry, in particular for brickworks, wherein the suspended roof (5) has a plurality of suspended bricks (9) of refractory material which are arranged neighbouring one another with the formation of a plurality of horizontal suspended brick rows (22) neighbouring one another and wherein the suspended roof (5) has, at the side closest to the firing chamber, a plurality of fired supported bricks (11) of refractory material resting on the suspended bricks (9), which supported bricks (11) are in each case arranged between two suspended brick rows (22) with the formation in each case of a horizontal supported brick row (23), **characterized in that** the suspended bricks (9) and the supported bricks (11) are in each case magnesia bricks at least of the group M90 according to DIN EN ISO 10081-2:2005-05 or magnesia-chromite bricks at least of the group MCr 70 according to DIN EN ISO 10081-2:2005-05 or magnesia-zirconia bricks according to DIN EN ISO 10081-2:2005-05.

5. A suspended roof (5) according to claim 4, **characterized in that** the suspended bricks (9) have the features of claim 2 or 3 and/or the supported bricks (11) have the features of the suspended brick (9) of claim 2.

6. A suspended roof (5) according to claim 4 or 5, **characterized in that** the suspended roof (5) has a plurality of girder-shaped roof beams (8) arranged neighbouring one another, the suspended bricks (9) being suspended thereon neighbouring one another and with the formation in each case of one of the suspended brick rows (22).

7. A suspended roof (5) according to any one of claims 4 to 6, **characterized in that** the support strips (19) of the suspended bricks (9) of neighbouring suspended brick rows (22) face one another, wherein the supported bricks (11) rest on the facing support strips (19), wherein preferably between the centre beam (17) and the supported bricks (11) and preferably between the support strips (19) and the supported bricks (11) there is in each case arranged a fibre paper layer (24; 25).

8. A suspended roof (5) according to any one of claims 4 to 7, **characterized in that** the suspended roof (5) has a plurality of insulation layers (12), wherein in each case an insulation layer (12) is arranged on a supported brick row (23), wherein preferably the insulation layers (12) in each case have at least two thermal insulation layers (30; 31; 32) and a steel sheet layer (33) for gas sealing arranged therebetween.

9. A suspended roof (5) according to claim 8, **characterized in that** starting from the supported brick row (23), the insulation layers (12) each have a layer (28) of plate-shaped refractory bricks (29) of refractory material, a first, second and third thermal insulation layer (30; 31; 32), a steel sheet layer (33) arranged between the second and third thermal insulation layer (31; 32) and a layer (34), arranged on the third thermal insulation layer (32), of barrier plates (35), wherein preferably the individual layers (28; 30-34) of the insulation layers (12) are not cemented or bonded to one another and to the supported bricks (11).

10. A suspended roof (5) according to claim 8 or 9, **characterized in that** the steel sheet layer (33) is composed of a plurality of steel sheets (38) adjoining one another, wherein preferably the adjoining steel sheets (38) are arranged in such a manner that regions thereof overlap one another, and wherein the steel sheets (38) preferably have a thickness from 0.05 to 1.0 mm.

11. A suspended roof (5) according to any one of claims 8 to 10, **characterized in that** the thermal insulation layers (30; 31; 32) are in each case composed of at least one insulation wool mat (36; 37; 39) of ceramic insulation wool.

12. A tunnel kiln (1) for the coarse-ceramic industry, in particular for brickworks, **characterized in that** the tunnel kiln (1) has a suspended roof (5) according to any one of claims 4 to 11.

13. A tunnel kiln (1) according to claim 12, **characterized in that** the tunnel kiln (1) has a kiln tunnel (2) as well as transport means for the transportation of fired material through the kiln tunnel (2), wherein the kiln tunnel (2) preferably has two tunnel lateral walls (3), a tunnel foundation plate and the suspended roof (5), wherein at the side closest to the firing chamber, the tunnel lateral walls (3) preferably have magnesia bricks or magnesia-chromite bricks or magnesia-zirconia bricks according to DIN EN ISO 10081-2:2005-05.

14. Use of a refractory magnesia brick at least of the group M 90 according to DIN EN ISO 10081-2:2005-05 or a magnesia-chromite brick at least of the group MCr 70 according to DIN EN ISO 10081-2:2005-05 or a magnesia-zirconia brick according to DIN EN ISO 10081-2:2005-05, in each case with a direct ceramic bond, as a supported brick (11) of a suspended roof (5) and/or as a brick, at the side closest to the firing chamber, of a tunnel lateral wall (3) of a tunnel kiln (1) for the coarse-ceramic industry, in particular for brickworks.

15. Use according to claim 14, **characterized in that** the supported brick (11) is manufactured from a batch which contains a basic raw material mixture, a temporary binder and bonding clay proportions < 5 M.%, preferably < 1.5 M.%, related to the dry weight of the batch, wherein the supported brick (11) is preferably manufactured from a batch which does not contain any bonding clay.

## Revendications

1. Pierre de boutisse (9) calcinée composée d'un matériau réfractaire avec une liaison céramique pour une voûte suspendue (5) d'un four tunnel (1) pour l'industrie de la céramique grossière, en particulier pour des briqueteries, avec des éléments de réception (19) servant à recevoir une pierre de soutien (11) de la voûte suspendue (5),
**caractérisée en ce que**
la pierre de boutisse (9) est une pierre de magnésie au moins du groupe M 90 selon la norme DIN EN ISO 10081-2:2005-05 ou une pierre de magnésie-chromite au moins du groupe MCr 70 selon la norme DIN EN ISO 10081-2:2005-05 ou une pierre de magnésie-zirconia selon la norme DIN EN ISO 10081-2:2005-05.

2. Pierre de boutisse (9) selon la revendication 1,
**caractérisée en ce que**
la pierre de boutisse (9) est fabriquée à partir d'un mélange, lequel contient une quantité de matières premières de base, un liant temporaire et des fractions d'argile liante < 5 % en masse, de préférence < 1,5 % en masse, par rapport à la masse sèche du mélange, dans laquelle la pierre de boutisse (9) est fabriquée de manière préférée à partir d'un mélange, lequel ne contient pas d'argile liante.

3. Pierre de boutisse (9) selon la revendication 1 ou 2,
**caractérisée en ce que**
la pierre de boutisse (9) est réalisée sous la forme d'un double support en T et présente une poutre centrale (17) en particulier de forme carrée ainsi que deux baguettes de suspension (18) en particulier de forme carrée et deux baguettes de support (19) en particulier de forme carrée, dans laquelle les baguettes de suspension (18) se raccordent au niveau d'une première extrémité de poutre de la poutre centrale (17) à celle-ci et dépassent de celle-ci dans des directions opposées et les baguettes de support (19) se raccordent au niveau d'une seconde extrémité de poutre de la poutre centrale (17) à celle-ci et dépassent de celle-ci dans des directions opposées.

4. Voûte suspendue (5) pour un four tunnel (1) pour l'industrie de la céramique grossière, en particulier pour des briqueteries, dans laquelle la voûte suspendue (5) présente plusieurs pierres de boutisse (9) composées d'un matériau réfractaire, qui sont disposées de manière adjacente les unes par rapport aux autres en formant plusieurs rangées de pierres de boutisse (22) horizontales adjacentes les unes par rapport aux autres et dans laquelle la voûte suspendue (5) présente côté chambre de combustion plusieurs pierres de soutien (11) incinérées reposant sur les pierres de boutisse (9), composées d'un matériau réfractaire, lesquelles sont disposées respectivement entre deux rangées de pierres de boutisse (22) en formant respectivement une rangée de pierres de soutien (23) horizontale,
**caractérisée en ce que**
les pierres de boutisse (9) et les pierres de soutien (11) sont respectivement des pierres de magnésie au moins du groupe M 90 selon la norme DIN EN ISO 10081-2:2005-05 ou des pierres de magnésie-chromite au moins du groupe MCr 70 selon la norme DIN EN ISO 10081-2:2005-05 ou des pierres de magnésie-zirconia selon la norme DIN EN ISO 10081-2:2005-05.

5. Voûte suspendue (5) selon la revendication 4,
**caractérisée en ce que**
les pierres de boutisse (9) présentent les caractéristiques de la revendication 2 ou 3 et/ou les pierres de soutien (11) présentent les caractéristiques de la pierre de boutisse (9) de la revendication 2.

6. Voûte suspendue (5) selon la revendication 4 ou 5,
**caractérisée en ce que**
la voûte suspendue (5) présente plusieurs supports de voûte (8) disposés de manière adjacente les uns par rapport aux autres, en forme de poutres, au niveau desquels les pierres de boutisse (9) sont suspendues de manière adjacente les unes par rapport aux autres en formant respectivement une des rangées de pierres de boutisse (22).

7. Voûte suspendue (5) selon l'une quelconque des revendications 4 à 6,
**caractérisée en ce que**
les baguettes de support (19) des pierres de boutisse (9) de rangées de pierres de boutisse (22) adjacentes les unes par rapport aux autres sont tournées les unes vers les autres, dans laquelle les pierres de soutien (11) reposent sur les baguettes de support (19) tournées les unes vers les autres, dans laquelle respectivement une couche de papier de fibres (24 ; 25) est disposée respectivement entre les poutres centrales (17) et les pierres de soutien (11) et de préférence entre les baguettes de support (19) et les pierres de soutien (11).

8. Voûte suspendue (5) selon l'une quelconque des revendications 4 à 7,
**caractérisée en ce que**
la voûte suspendue (5) présente plusieurs couches d'isolation (12), dans laquelle respectivement une couche d'isolation (12) est disposée sur une rangée de pierres de soutien (23),
dans laquelle de préférence les couches d'isolation (12) présentent respectivement au moins deux couches d'isolation thermique (30 ; 31 ; 32) et une couche en feuille d'acier (33) intercalée servant à l'étanchéification au gaz.

9. Voûte suspendue (5) selon la revendication 8,
**caractérisée en ce que**
les couches d'isolation (12) présentent en partant de la rangée de pierres de soutien (23) respectivement une strate (28) composée de pierres réfractaires (29) en forme de plaque composées d'un matériau réfractaire, une première, une deuxième et une troisième couche d'isolation thermique (30 ; 31 ; 32), une couche en feuille d'acier (33) disposée entre la deuxième et la troisième couche d'isolation thermique (31 ; 32), et une strate (34) disposée sur la troisième couche d'isolation thermique (32), composée de plaques de blocage (35), dans laquelle de préférence les diverses strates et couches (28 ; 30-34) des couches d'isolation (12) ne sont pas réunies par du mortier ou de la colle les unes aux autres et aux pierres de soutien (11).

10. Voûte suspendue (5) selon la revendication 8 ou 9,
**caractérisée en ce que**
la couche en feuille d'acier (33) est constituée de plusieurs feuilles d'acier (38) se raccordant les uns aux autres, dans laquelle de préférence les feuilles d'acier (38) se raccordant les unes aux autres sont disposées de telle sorte qu'elles se chevauchent mutuellement par endroits, et dans laquelle les feuilles d'acier (38) présentent de manière préférée une épaisseur de 0,05 à 1,0 mm.

11. Voûte suspendue (5) selon l'une quelconque des revendications 8 à 10,
**caractérisée en ce que**
les couches d'isolation thermique (30 ; 31 ; 32) sont constituées respectivement d'au moins une natte de laine isolante (36 ; 37 ; 39) composée d'une laine isolante en céramique.

12. Four tunnel (1) pour l'industrie de la céramique grossière, en particulier pour des briqueteries,
**caractérisé en ce que**
le four tunnel (1) présente une voûte suspendue (5) selon l'une quelconque des revendications 4 à 11.

13. Four tunnel (1) selon la revendication 12,
**caractérisé en ce que**
le four tunnel (1) présente un tunnel de four (2) ainsi que des moyens de transport servant à transporter des produits à incinérer à travers le tunnel de four (2), dans lequel le tunnel de four (2) présente de préférence deux parois latérales de tunnel (3), une plaque de fondations de tunnel ainsi que la voûte suspendue (5),
dans lequel les parois latérales de tunnel (3) présentent de préférence côté chambre de combustion des pierres de magnésie ou des pierres de magnésie-chromite ou des pierres de magnésie-zirconia selon la norme DIN EN ISO 10081-2:2005-05.

14. Utilisation d'une pierre de magnésie réfractaire au moins du groupe M 90 selon la norme DIN EN ISO 10081-2:2005-05 ou d'une pierre de magnésie-chromite au moins du groupe MCr 70 selon la norme DIN EN ISO 10081-2:2005-05 ou d'une pierre de magnésie-zirconia selon la norme DIN EN ISO 10081-2:2005-05 respectivement avec une liaison céramique directe en tant que pierre de soutien (11) d'une voûte suspendue (5) et/ou en tant que pierre côté chambre de combustion d'une paroi latérale de tunnel (3) d'un four tunnel (1) pour l'industrie de la céramique grossière, en particulier pour des briqueteries.

15. Utilisation selon la revendication 14,
**caractérisée en ce que**
la pierre de soutien (11) est fabriquée à partir d'un mélange, lequel contient une quantité de matières premières de base, un liant temporaire et des fractions d'argile liante < 5 % en masse, de préférence < 1,5 % en masse, par rapport à la masse sèche du mélange, dans laquelle la pierre de soutien (11) est fabriquée de manière préférée à partir d'un mélange, lequel ne contient pas d'argile liante.
